# EUROPÄISCHE PATENTSCHRIFT

(11) **EP 0 268 751 B1**
(45) Veröffentlichungstag und Bekanntmachung des Hinweises auf die Patenterteilung: **11.04.1990**
(21) Anmeldenummer: 87112134.9
(22) Anmeldetag: 21.08.1987
(51) Int. Cl.: G03C 1/79, D21H 21/16, D21H 17/17

(54) **Wasserfester fotografischer Papiertraeger**
Water-resistant photographic paper support
Support photographique en papier résistant à l'eau

(30) Priorität: 29.10.1986 DE 3636790
(43) Veröffentlichungstag der Anmeldung: 01.06.1988
(73) Patentinhaber: Felix Schoeller jr Foto- und Spezialpapiere GmbH & Co. KG, 49086 Osnabrück (DE)
(72) Erfinder: Merz, Heinz-Otto, Dr., Dipl.-Chem., D-4550 Bramsche 2 (DE); Kerkhoff, Alois-Bernhard, Dr., Dipl.-Chem., D-4516 Bissendorf 2 (DE); Storbeck, Wolfgang, Chem.Ing., D-4513 Belm (DE)
(74) Vertreter: Rücker, Wolfgang

(56) Entgegenhaltungen:
- DE-A- 3 306 768
- DE-A- 3 328 463
- DE-A- 3 434 212
- ABSTRACT BULLETIN, Band 56, Nr. 11, Mai 1986, Seiten 1457,1458, Zusammenfassung Nr. 13347, Appleton , Wisconsin, US; & JP-A-88 196/85 (KAO SOAP CO. LTD; NICHIDEN CHEMICAL CO.) 17-05-1985

## Beschreibung

Die Erfindung betrifft einen wasserfest beschichteten Papierträger für fotographische Schichten.

Es ist bekannt, beidseitig mit Polyolefin beschichtetes Papier als wasserfestes Trägermaterial für fotografische Schichten zu verwenden. Ein solches Trägermaterial besteht bekanntlich aus einem geleimten Basispapier mit auf beiden Oberflächen aufgebrachten Kunstharzüberzügen. Die Kunstharzüberzüge können aus Polyolefin bestehen und mittels Extrusionsbeschichtung auf das Papier aufgebracht worden sein.

Auf beiden Oberflächen mit einem Polyolefinharz beschichtete Papiere sind flächig gegen das Eindringen von Wasser und wässrigen Verarbeitungslösungen für fotografische Materialien geschützt: Lediglich die offenen Kanten der Laminate ermöglichen ein Eindringen von wässrigen Verarbeitungslösungen in den Papierkem, weil die Zellstoffasern des Papierkerns, die von Natur hydrophil sind, dort freiliegen. Deshalb sind die Basispapiere für eine Kunstharzbeschichtung in der Regel extrem stark hydrophobierend geleimt, um das Eindringen der fotografischen Verarbeitungslösungen möglichst gering zu halten.

Bekannte, das Papier stark hydrophobierende Leimmittel für fotografische Basispapiere sind dimere Alkylketene. Diese dimerisierten Alkylketene werden in der Regel im neutralen pH-Bereich gemeinsam mit kationischen Retentionsmitteln oder verfestigenden Harzen eingesetzt und reagieren zumindest teilweise mit oberflächlichen OH-Gruppen der Zellulosefasern. (J.Appl.Photographic Engineering 3 (1981), Heft 7, S.68/69) Es ist auch möglicht, dimere Alkylketene gemeinsam mit Fettsäureseifen oder Fettsäureanhydriden zu verwenden, die zur Erzielung einer optimalen Leimwirkung mit Aluminiumsalzen gefällt und an den Fasern fixiert werden.

Die hydrophobierende Wirkung der dimeren Akylketene wird nach geltender Auffassung wesentlich durch die Alkylgruppen bedingt. Üblicherweise werden in der Praxis Alkylketendimere mit verschieden langen Alkylketten ("gemischte" Alkylketendimere) verwendet. Darin enthält der Alkylrest zwischen 12 und 18 Kohlenstoff-Atome, wie in R.D. November 1978, Mitteilung 17516 mitgeteilt ist. Überwiegend werden gemischte Alkylketendimere mit 16 und 18 Kohlenstoff-Atomen verwendet.

Aus DE-OS 33 06 768 geht ferner hervor, daß ein gemischtes Alkylketendimer mit überwiegend C_{J6}-und C,₈-Alkylresten sowie kleineren Anteilen C₂o- und mehr Alkylresten am besten geeignet ist, während Cᵢ₄- oder CJ2-Alkylreste weniger geeignet sind, um eine gute hydrophobierende Leimung des Basispapiers zu erhalten. DE-OS 33 06 768 beansprucht mehr oder weniger präzise die Verwendung von Alkylketendimeren mit Alkylkettenzusammensetzungen, die durch die Gleichung definiert sind.

Diese Gleichung der DE-OS 33 06 768 entspricht nach ihrer Struktur einer nach oben offenen Skala. Der als "A-Wert" gekennzeichnete Wert der Gleichung soll gleich oder größer als 1 sein. Die Beispiele der DE-OS 33 06 768, die diese Gleichung begründen, belegen tatsächliche A-Werte von
1,06
2,69
1,26
4,34
und 14,3
   für eine gute Leimwirkung, während die Leimwirkung bei A-Werten unter 1 weniger gut ist (A=O, 27; 0,54 und 0,82). Die Leimwirkung ist durch die Eindringtiefe einer fotografischen Entwicklösung bestimmt. Entsprechend der Tabelle II auf Seite 13 nimmt die Eindringtiefe mit größer werdendem A-Wert nach Art einer Hyperbel ab. Der Wendepunkt der Hyperbel liegt etwa beim A-Wert von 1. Beim A-Wert on 14,3 wurde eine Eindringtiefe von 0,2 mm erreicht.

Es gelang nun trotz zahlreicher Versuche nicht, die in DE-OS 33 06 768 publizierten Ergebnisse nachzustellen. Insbesondere konnten Eindringtiefen gemäß Tabelle II der DE-OS 33 06 768 von 0,2 mm oder 0,32 mm nicht erhalten werden. In Nachstellung der dort angegebenen Herstellungsbedingungen für das Papier wurden in keinem Fall Werte für die Eindringtiefe erhälten, die kleiner sind als 0,4 mm. Dies ist bei der Papierherstellung nicht ungewöhnlich, weil an einem andern Fabrikationsort mit Sicherheit nicht gleiche technische Aggregate verwendet und gleiche Herstellungsbedingungen eingehalten werden.

Unabhängig von den in DE-OS 33 06 768 offenbarten absoluten Werten für die Eindringtiefe gelang es auch nicht, den hyperbelartigen Verlauf der Kurve der Leimwirkung nachzustellen. Vielmehr wurde immer ein absoluter Grenzwert erhalten, der bei konstanter Leimung anscheinend Zellstoffund Mahlgrad-abhängig ist.

Wenn auch Alkylketendimere wegen ihrer guten Leimwirkung allein oder in Kombination mit anderen Leimmitteln breiten Eingang zur Herstellung von fotografischen Basispapieren für die Kunstharzbeschichtung gefunden haben, so sind sie doch mit Nachteilen behaftet, die bislang unüberwindbar schienen. Das gilt für alle bislang für fotografische Papiere verwendeten Alkylketendimere.

Ein Nachteil ist, daß das Alkylketendimer sich während des Durchlaufs durch die Papiermischung nur unvollständig umsetzt. Nur ein kleiner Teil reagiert in der Praxis mit OH-Gruppen des Zellstoffs. Ein größerer Teil des der Zellstoffsuspension zur Leimung zugesetzten Alkylketendimers ist im Papiervlies nicht chemisch, sondern nur physikalisch gebunden und entfaltet deshalb nicht seine volle hydrophobierende Wirkung. Dieses physikalisch gebundene Anteil besteht zu einem Teil aus Keton, aber zu einem kleineren Teil aus nicht umgesetzten Alkylketendimer (Wochenblatt für Papierfabrikation 1983, S.215 f). Um diesen geringen Reaktionsgrad zu kompensieren, wird in der Praxis der Herstellung fotografischer Basispapiere mit Alkylketendimer-Zusätzen von 0,5 bis 0,7 Gew.-%, bezogen auf Zellstoff, gearbeitet. Diese Menge ist deutlich höher als theoretisch zur Hydrophobierung der Fasern notwendig wäre, wenn die in der Literatur beschriebene Reaktion mit OH-Gruppen schneller und vollständiger ablaufen würde.

Nachteilig ist ferner, daß wegen des großen Anteils an physikalisch gebundenem Alkylketendimer im Papier die Wasserstoffbrückenbindung zwischen den Zellulosefasern (Faser-Faser-Bindung) gestört ist und infolgedessen die innere Festigkeit und die Steifigkeit des Papieres gemindert sind.

Nachteilig ist schließlich auch, daß nicht umgesetztes Alkylketendimer bereits während einer kurzen Lagerung des Papieres an die Papieroberfläche migriert, sich dort anreichert und Störungen bei nachfolgender Aufbringung von Kunstharzschichten, z.B. Polyolefinschichten, verursacht. Die Anreicherung des nicht umgesetzten Alkylketendimers (Stauben) an der Oberfläche des Papieres kann so stark sein, daß bei Extrusionsbeschichtung mit Polyolefin Ablagerungen von Alkylketendimer an Rollen und Walzen des Beschichtungsaggregates auftreten. Infolgedessen müssen Rollen, die mit unbeschichtetem Papier in Berührung kommen, bis zu mehrmals täglich gereinigt werden. Dies ist nicht nur ein Kostenfaktor sonder nach ein Qualitätsproblem Das zeigt sich beispielsweise in einer mit der Ketendimermenge schenll abnehmenden und stark streuenden Haftung der aufextrudierten Harzschicht am Papier oder darin, daß Ketendimer auf die Oberfläche der Kunstharzschichten gelangt und dort bei späterer Auftragung der fotografischen Schichten zu Benutzungsfehlern führt. Alle hier beschriebenen Nachteile traten mit nur geringen Unterschieden auch bei allen Papieren in Erscheinung, die gemäß DE-OS 3 306 768 mit Alkylketendimeren der in Tabelle 11 der Schrift aufgeführten Zusammensetzungen der Alkylketten geleimt wurden.

Es ist daher Aufgabe der vorliegenden Erfindung, einen fotografischen Papierträger herzustellen, dessen Basispapier unter Mitverwendung eines Alkylketendimers geleimt ist und das die oben beschriebenen Nachteile nicht hat. Insbesondere ist es eine Aufgabe der Erfindung, ein unter Verwendung von Alkylketendimer geleimtes Basispapier für eine Kustharzbeschichtung herzustellen, das keine schädliche Anreicherung des Alkylketendimers an der Oberfläche zeigt und bei Extrusionsbeschichtung des Papier mit Polyolefin keine nachteiligen Wirkungen auslöst.

Diese Aufgabe wird dadurch gelöst, daß das Basispapier mit einem Alkylketendimer geleimt ist, das überwiegend aus Behenylketen gebildet ist.

Vorzugsweise ist der Papierkern mit einem Alkylketendimer geleimt, der mindestens zu 60% aus Behenylketendimer mit C₂o-Alkylresten besteht und höchstens 40% Alkylreste aufweist, die von kürzerkettigen Fettsäuren als C₂₀ stammen.

Papiere, die erfindungsgemäß unter Verwendung eines Behenylketendimers mit mehr als 60% C₂₀-Alkylresten hergestellt wurden, zeigten die in der Beschreibung zum Stande der Technik dargelegten Nachteile nicht. Die erfindungsgemäßen Papiere zeigten weder ein Ausblühen von Alkylketendimer (Stauben) noch überproportionale Störungen bei der nachfolgenden Beschichtung mit Polyolefin und mit fotografischen Schichten. Es gab vor allem keine Haftungsstörungen und keine Benetzungsstörungen infolge einer Übertragung von Alkylketendimer auf die Polyolefinoberfläche.

Erfindungsgemäße Papiere zeigten sogar noch mit geringeren Zusätzen an Behenylketendimer als bisher üblich zur Zellstoffsuspension einen ausgezeichneten Leimungseffekt und damit eine geringe Kanteneindringung von fotografischen Behandlungslösungen.

Dieses Ergebnis ist überraschend. Es ist vor allem überraschend, daß trotz größerer Länge der Alkylketten als bei den bekannten Alkylketendimeren mit Alkylketten zwischen C₁₂ und C₂₀ die Reaktivität dieses Alkylketendimers entgegen allgemeinen Regeln größer ist. Anders als bei den bisher verwendeten Alkylketendimeren wurde in erfindungsgemäß hergestellten Papieren kein freies Alkylketendimer mehr nachgewiesen, während unter gleichen Produktionsbedingungen hergestellte Papiere mit überwiegend C)₄-, C₁₆- oder CJs-Alkylresten immer freies Alkylketendimer enthielten. Dies war sogar bei einem reinen Stearylketendimer mit 98% Stearylketenanteil der Fall, das entsprechend der oben erwähnten DE-OS 33 06 768 durch einen A-Wert von ca.34 gekennzeichnet wäre.

Das im wesentlichen Behenylketten enthaltende Alkylketendimer wird in Form einer wäßrigen Emulsion der Zellstoffsuspension zugesetzt. Die zuzusetzende Menge an Alkylketendimer, bezogen auf den Zellstoff, liegt bei dem erfindungsgemäßen Produkt zwischen 0,1 und 1,0 Gew.-%.

In einer bevorzugten Ausführungsform ist der Zusatz an erfindungsgemäßen Alkylketendimer mit wenigstens 60% an C2o-Alkylketten zwischen 0,2 und 0,7 Gew.-%, bezogen auf den Papierstoff.

Das Basispapier kann außer dem erfindungsgemäßen Alkylkettendimer die bekannten kationischen Harze wie Polyamid-Epichlorhydrazinharz, Polyacrylamid oder Stärkederivate enthalten. Es kann Kombination kationischer und anionischer Harze enthalten, wie beispielsweise in DE-OS 33 28 463, DE-OS 32 10 621 oder DE-OS 32 16 840 beschrieben, und es kann zusätzliche andere Leimmittel enthalten wie Seifen höherer Fettsäuren, Fettsäure anhydride oder epoxidierte höhere Fettsäureamide. Daneben können die bei fotografischen Basispapieren üblichen Zusätze wie Pigmente, Füllstoffe, Farbstoffe und optischer Aufheller in den bekannten Mengen im Papier enthalten sein.

Das fertige, üblicherweise auch oberflächengeleimte Basispapier wird in bekannter Weise beidseitig mit Kunstharz, z.B. mit Polyolefin, extrusionsbeschichtet und als Trägermaterial für fotografische Schichten verwendet.

Die Erfindung wird in den Beispielen näher erläutert.

### Beispiel 1

Ein gebleichter Kurzfaserzellstoff (Laubholzsulfatzellstoff) wurde bei einer Stoffdichte von 4% auf 35_{°} SR gemahlen. Der Stoff wurde mit den in Tabelle 1 unter Beispiel 1 angegebenen Mengen an erfindungsgemäßem Alkylketendimer (mit 87% C₂o-Alkylresten) und 1 Gew.-% Polyamid-Polyamin-Epichlorhydrin geleimt. Der Stoff wurde auf übliche Art und Weise auf einer Papiermaschine zu Fotorohpapier von 175 g/m2 Flächengewicht verarbeitet, wobei mittels Leimpresse die Papieroberflächen mit folgender wässriger Lösung oberflächengeleimt wurden:

Der Auftrag an Oberflächenleimung betrug 1,5 g/m2 und Seite an Trockensubstanz.

Ein Teil des Rohpapieres wurde anschließend beidseitig mit Polyethylen von jeweils 30 g/m ² extrusionsbeschichtet, wie es z.B. im Beispiel 4 der US 38 33 380 beschrieben ist.

### Beispiel 2

Ein Kurzfaserzellstoff nach Beispiel 1 wurde mit den in Tabelle 1 unter Beispiel 2 genannten Mengen an erfindungsgemäßem Alkylketendimer (mit 87% C₂ₒ-Alkylresten), 1 Gew.-% Polyamid-Polyamin-Epichlorhydrin sowie Natriumstearat und Aluminiumsulfat bei pH 4,5 geleimt. Das Basispapier wurde in bekannter Weise in der Papiermaschine gefertigt, wobei in der Leimpresse die Imprägnierlösung aus Beispiel 1 in gleicher Mengen als Oberflächenleimung aufgetragen wurde. Ein Teil des 175 g/m² schweren Papieres wurde wie in Beispiel 1 mit Polyethylen beschichtet.

### Ver^{g}ieich 1V

Ein Papier wurde nach den unter Beispiel 1 beschriebenen Bedingungen gefertigt, wobei das Alkylketendimer jedoch ein auf Basis Palmitin-/Stearinsäure hergestelltes handelsübliches Produkt war.

Die Zusatzmengen an Alkylketendimer sind in Tabelle 1 unter Vergleich 1.1 V bis 1.4V angegeben.

### Vergleich 2V

Ein Papier wurde nach den unter Beispiel 2 beschriebenen Bedingungen gefertigt, wobei das Alkylketendimer jedoch ein auf Basis Palmitin-/Stearinsäure hergestelltes handelsübliches Produkt war.

Die Zusatzmengen an Alkylketendimer sind in Tabelle 1 unter Vergleich 2.1 V bis 2.3V angegeben.

### Veraleich 3V

Ein Papier wurde nach den unter Beispiel 1 beschriebenen Bedingungen gefertigt, wobei das Alkylketendimer jedoch ein auf Basis reiner Stearinsäure hergestelltes Produkt war (98% Stearylketenanteil).

Die Zusatzmengen an Stearylketendimer sind in Tabelle 1 unter Vergleich 3.1 V und 3.2V angegeben.

### Beispiel 3

Ein Zellstoffgemisch (Laubholz/Nadelholz = 2/1) wurd bei einer Stoffdichte von 4% auf 40_{°} SR gemahlen. Der Stoff wurde mit den in Tabelle 2 unter Beispiel 3 angegebenen Mengen an erfindungsgemäßem Alkylketendimer (mit 87% C₂o-Alkylresten), 1 Gew.-% Polyamid-Polyamin-Epichlorhydrin sowie epoxidiertem Stearinsäureamid und/oder kationischem und/oder anionischem Polyacrylamid versetzt und auf der Papiermaschine auf übliche Art und Weise zu einem Rohpapier verarbeitet, wobei in der Leimpresse eine Oberflächenleimung mit folgenden wässriger Rezeptur aufgetragen wurde:

Der Auftrag der Leimpressenlösung war nach dem Trocknen 1,7 g/m². Das gesamte Rohpapier hatte ein Gewicht von 110 g/m². Ein Teil dieses Rohpapieres wurde beidseitig mit je 20 g/m² Polyethylen extrusionsbeschichtet, wie es aus entsprechenden Verfahren bekannt ist.

### Beispiel 4

Ein Zellstoftgemisch (Laubholz/Nadelholz = 1/1) wurde einer Mischleimung aus erfindungsgemäßem Alkylketendimer (mit 87% C₂o-Alkylresten), 1 Gew.-% Polyamid-Polyamin-Epichlorhydrin, Natriumstearat und Aluminiumsulfat bei pH 4,5 geleimt unter Zusatz von epoxidiertem Stearinsäureamid und/oder anionischem und/oder kationischem Polyacrylamid. Die variablen Mengen sind in Tabelle 2 unter Beispiel 4 aufgeführt. Oberflächenleimung, Flächengewicht und Polyethylenbeschichtung entsprachen denen aus Beispiel 3.

### Vergleich 4V

Ein Papier wurde nach den unter Beispiel 3 beschriebenen Bedingungen gefertigt, wobei das Alkylketendimer jedoch ein auf Basis Palmitin-/Stearinsäure hergestelltes Produkt war.

Die variierten Zusatzmengen sind in Tabelle 2 unter Vergleich 4.1V bis 4.3V angegeben.

### Vergleich 5V

Ein Papier wurde nach den unter Beispiel 4 beschriebenen Bedingungen gefertigt, wobei das Alkylketendimer jedoch ein auf Basis Palmitin-/Stearinsäure hergestelltes Produkt war.

Die variierten Zusatzmengen sind in Tabelle 2 unter Vergleich 5.1V und 5.2V angegeben.

### Beispiel 5

Ein Kurzfaserzellstoff (Laubholzsulfatzellstoff) wurde bei einer Stoffdichte von 4% auf 30_{°} SR gemahlen. Der Stoff wurde mit erfindungsgemäßem Alkylketendimer (87% C₂o-Alkylreste), 1 Gew.-% Polyamid-Polyamin-Epichlorhydrin, Stärke und den in Tabelle 3 unter Beispiel 5 sonst noch aufgeführten Hilfsmitteln geleimt. In der Leimpresse einer Papiermaschine wurde die Lösung aus Beispiel 1 in einer Menge von 1,5 g/m² und Seite bezogen auf Trockensubstanz (i) aufgetragen. Das Rohpapiergewicht betrug 75 g/m². Ein Teil des Rohpapieres wurde beidseitig mit je 20 g/m² Polyethylen extrusionsbeschichtet.

### Beispiel 6

Ein Rohpapier wurd entsprechend Beispiel 1 gefertigt. Das eingesetzte Alkylketendimer unterschied sich in seinem C₂o-Alkylrest-Gehalt folgendermaßen:

### Vergleich 6V

Ein Papier wurde nach den unter Beispiel 5 beschriebenen Bedingungen gefertigt, wobei das Alkylketendimer jedoch ein auf Basis Palmitin-/Stearinsäure hergestelltes Produkt war.

Die Zusatzmengen sind in Tabelle 3 unter Vergleich 6.1V bis 6.3 angegeben.

### Vergleich 7V (nach DE-OS 33 06 768)

Ein Zellstoffgemisch (Laubholz/Nadelholz = 2/1) wurde bei einer Stoffdichte von 4% auf 43° SR gemahlen. Der Stoff wurde mit 0,7 Gew.-% Alkylketendimer und 0,7 Gew.-% Polyamid-Polyamin-Epichlorhydrin geleimt und auf der Papiermaschine gefertigt, wobei mit der Leimpresse die Imprägnierflüssigkeit aus Beispiel 1 in der dort angegebenen Menge aufgetragen wurde. Ein Teil des 170 g/m2 schweren Rohpapiers wurd beidseitig mit je 30 g/m² Polyethylen extrusionschichtet. Die Zusammensetzung der verwendeten Alkylketendimeren war folgende:

### Zur Prüfuna der Papiere wurden folgende Prüfverfahren angewandt:

### Staubprüfunq

Muster der Rohpapiere wurden bei konstanter Luftfeuchtigkeit (50% r.F.) und 35_{°}C sieben Tage gelagert. Anschließend wurde die sich entwickelnde Diketen-Staubmenge auf der Papieroberfläche im Streiflicht visuell beurteilt. Die einzelnen Noten bedeuten:
0 = kein Staub
+ = geringes Stauben
++ = mäßiges Stauben
+++ = starkes Stauben.

### Gefügefestigkeit

Die innere Festigkeit der Rohpapiere wurde mit dem Scott Bond Spaltfestigkeitsgerät (Internal Bond Impact Tester Model B) nach TAPPI RC 308 bestimmt.

### Steifigkeit

Die Steifigkeitswerte der Rohpapiere wurden mit dem Biegesteifigkeitsprüfer von Lorentzen & Wettre, Stockholm, gemäß Norm SCAN-P 29.69 ermittelt und auf spezifische Steifigkeit umgerechnet.

### Kanteneindringen von Entwicklerlösung

Die mit Polyethylen beschichteten Papiere wurden auf die notwendige Prüfmustergröße geschnitten und für 25 Minuten in ein handelsübliches Color-Entwicklerband (T = 30_{°}C) eingetaucht. Nach Zwischenwässerung, Eintauchen in ein handelsübliches Fixierbad und Entwässerung wurden die Muster getrocknet und mit einer Meßlupe die Eindringtiefe (in mm) der Entwicklerlösung von der Schnittkante gemessen.

### Polyethylenhaftung

Die beschichteten Papiere wurden mit einer Rasierklinge oberflächlich angeritzt, so daß das Polyethylen in 25 mm breiten Streifen abgezogen werden konnte. Die zum Abziehen notwendige Kraft wurde mit einer Zugprüfmaschine Alwetron TH 1 (Lorentzen & Wettre, Stockholm) gemessen.

Die Prüfergebnisse sind in Tabelle 4 und 5 zusammengestellt.

Die Prüfergebnisse beweisen, daß die erfindungsgemäß mit Behenylketendimer geleimten Basispapiere nicht das für die Weiterverarbeitung des Papieres nachteilige "Stauben" des Alkylketendimers zeigen. Erfindungsgemäße Papiere haben ferner eine vergleichsweise höhere Gefügefestigkeit (Scott Bond) und ein generell höheres Niveau der Polyethylenhaftung auf dem Basispapier.

Darüber hinaus zeigte sich, daß bei Verwendung von Behenylketendimer als Leimmittel die Zusatzmenge an Leimmittel insgesamt gesenkt werden kann, ohne daß sich das Kanteneindringen verschlechtert. Dadurch lassen sich die physikalischen Eigenschaften des Basispapieres (Gefügefestigkeit Steifigkeit) noch weiter verbessern. Hinsichtlich der Polyethylenhaftung ergaben die Prüfungen immer gleichmäßige Haftungswerte mit Faserriß aus der Papieroberfläche und keine Abtrennung ohne Faserriß. Übertragung von Alkylketendimer auf die Harzoberfläche wurde in keinem Fall beobachtet.

Die erfindungsgemäß hergestellten Basispapiere werden zwecks Herstellung der wasserfesten Trägerpapiere für fotografische Schichten vorzugsweise beidseitig mit Polyolefinharzschichten überzogen, wie es in US 3411 908, US 38 33 380, US 41 69188, GB 21 10116 und vielen anderen Publikationen beschrieben ist. Die harzbeschichteten Papierträger werden dann, gegebenenfalls nach Vorbehandlung und Auftragung von weiteren Hilfsschichten, in bekannter Weise mit schwarz/weiß- oder farbfotografischen Schichten überzogen.

## Patentansprüche

1. Wasserfester Papierträger für fotografische Schichten, der ein Basispapier enthält, das unter Verwendung dimerer Alkylketene geleimt ist, dadurch gekennzeichnet, daß das Basispapier mit einem Alkylketendimer geleimt ist, das überwiegend aus Behenylketen gebildet ist.

2. Papierträger nach Anspruch 1, dadurch gekennzeichnet, daß das Alkylketendimer mindestens zu 60% aus Behenylketen mit C₂ₒ-Alkylresten zusammengesetzt ist und daß das Alkylketendimer höchstens 40% Alkylreste enthält, die von kürzerkettigen Fettsäuren als C₂₀ stammen.

3. Papierträger nach Anspruch 1, dadurch gekennzeichnet, daß das Basispapier unter Verwendung von 0,1 bis 1 Gew.-% Alkylketendimeren hergestellt ist.

4. Papierträger nach Anspruch 1, dadurch gekennzeichnet, daß das Basispapier unter Verwendung von 0,2 bis 0,7 Gew-% Alkylketendimeren hergestellt ist.

5. Papierträger nach Anspruch 1, dadurch gekennzeichnet, daß das Basispapier unter Verwendung von 0,1 bis 1,0 Gew.-% Alkylketendimeren hergestellt ist, die mindestens zu 80% C₂₀-Alkylreste enthalten.

6. Papierträger nach Anspruch 1, dadurch gekennzeichnet, daß des Basispapier zusätzlich ein kationisches Harz enthält.

7. Papierträger nach Anspruch 1, dadurch gekennzeichnet, daß das Basispapier zusätzlich sowohl ein kationisches als auch mindestens ein anionisches Harz enthält.

8. Papierträger nach Anspruch 1, dadurch gekennzeichnet, daß das Basispapier neben Alkylketendimeren weitere Leimmittel enthält.

9. Papierträger nach Anspruch 8, dadurch gekennzeichnet, daß ein weiteres Leimmittel ein epoxidiertes höheres Fettsäureamid ist.

10. Papierträger nach Anspruch 9, dadurch gekennzeichnet, daß das epoxidierte höhere Fettsäureamid ein epoxidiertes Stearinsäureamid ist.

11. Papierträger nach Anspruch 9, dadurch gekennzeichnet, daß das epoxidierte Fettsäureamid ein epoxidiertes Behensäureamid ist.

12. Papierträger nach Anspruch 8, dadurch gekennzeichnet, daß ein weiteres Leimmittel eine Seife einer höheren Fettsäure ist.

13. Papierträger nach Anspruch 1, dadurch gekennzeichnet, daß das Basispapier neben Alkylketendimeren ein Aluminiumsalz enthält.

14. Papierträger nach Anspruch 13, dadurch gekennzeichnet, daß das Basispapier neben Alkylketendimeren und Aluminiumsalz mindestens ein weiteres Leimmittel enthält.

15. Papierträger nach den Ansprüchen 3 und 6 dadurch gekennzeichnet, daß das Basispapier unter Verwendung von 0,1 - Gew.% Alkylketendimeren hergestellt ist und mindestens ein kationisches Harz enthält.

16. Papierträger nach Anspruch 6, dadurch gekennzeichnet, daß das kationische Harz ein Polyamid-Polyamin-Epichlorhydrinharz ist.

17. Papierträger nach Anspruch 6, dadurch gekennzeichnet, daß des kationische Harz ein kationisches Polyacrylamid ist.

18. Papierträger nach Anspruch 7, dadurch gekennzeichnet, daß das anionische Harz ein anionisches Polyacrylamid oder eine anionische Stärke ist.

19. Papierträger nach Anspruch 14, dadurch gekennzeichnet, daß das Basispapier zusätzlich ein kationisches Harz enthält.

20. Papierträger nach Anspruch 14, dadurch gekennzeichnet, daß des Basispapier zusätzlich wenigstens ein kationisches Harz und wenigstens ein anionisches Harz enthält.

## Revendications

1. Support en papier résistant à l'eau pour couches photographiques, contenant un papier de base qui est encollé en utilisant des alkylcétènes dimères, caractérisé en ce que le papier de base est encollé d'un dimère d'alkyl-cétène qui est formé principalement de béhényl-cétène.

2. Support en papier selon la revendication 1, caractérisé en ce que le dimère d'alkylcétène est constitué pour au moins 60% de béhénylcétène comportant des radicaux alkyle en C₂₀, tandis que le dimère d'alkyl-cétène contient tout au plus 40% de radicaux alkyle provenant d'acides gras d'une chaîne plus courte qu'une chaîne en C₂₀.

3. Support en papier selon la revendication 1, caractérisé en ce que le papier de base est réalisé en utilisant 0,1 à 1% en poids de dimères d'alkyl-cétènes.

4. Support en papier selon la revendication 1, caractérisé en ce que le papier de base est préparé en utilisant 0,2 à 0,7% en poids de dimères d'alkyl-cétènes.

5. Support en papier selon la revendication 1, caractérisé en ce que le papier de base est réalisé en utilisant 0,1 à 1,0% en poids de dimères d'alkyl-cétènes contenant au moins jusqu'à 80% de radicaux alkyle en C₂₀.

6. Support en papier selon la revendication 1, caractérisé en ce que le papier de base contient, en outre, une résine cationique.

7. Support en, papier selon la revendication 1, caractérisé en ce que le papier de base contient, en outre, aussi bien une résine cationique qu'au moins une résine anionique.

8. Support en papier selon la revendication 1, caractérisé en ce que le papier de base contient d'autres agents d'encollage en plus des dimères d'alkyl-cétènes.

9. Support en papier selon la revendication 8, caractérisé en ce qu'un autre agent d'encollage est un amide d'acide gras supérieur époxydé.

10. Support en papier selon la revendication 9, caractérisé en ce que l'amide d'acide gras supérieur époxydé est un amide d'acide stéarique époxydé.

11. Support en papier selon la revendication 9, caractérisé en ce que l'amide d'acide gras époxydé est un amide d'acide béhénique époxydé.

12. Support en papier selon la revendication 8, caractérisé en ce qu'un agent suppplémentaire d'encollage est un savon d'un acide gras supérieur.

13. Support en papier selon la revendication 1, caractérisé en ce que le papier de base contient, en plus de dimères d'alkyl-cétènes, un sel d'aliminium.

14. Support en papier selon la revendication 13, caractérisé en ce que le papier de base contient au moins un autre agent d'encollage en plus des dimères d'alkyl-cétènes et du sel d'aluminium.

15. Support en papier selon les revendications 3 et 6, caractérisé en ce que le papier de base est réalisé en utilisant 0,1 à 1% en poids de dimères d'alkyl-cétènes, tandis qu'il contient au moins une résine cationique.

16. Support en papier selon la revendication 6, caractérisé en ce que la résine cationique est une résine de polyamide/polyamine/épichlorhydrine.

17. Support en papier selon la revendication 6, caractérisé en ce que la résine cationique est un poly- acrylamide cationique.

18. Support en papier selon la revendication 7, caractérisé en ce que la résine anionique est un poly- acrylamide anionique ou un amidon anionique.

19. Support en papier selon la revendication 14, caractérisé en ce que le papier de base contient, en outre, une résine cationique.

20. Support en papier selon la revendication 14, caractérisé en ce que le papier de base contient, en outre, au moins résine cationique et au moins une résine anionique.

## Claims

1. Waterproof paper carrier for photographic coatings, which contains a base paper, sized using dimeric alkyl ketenes, characterized in that the base paper is sized with an alkyl ketene dimer, which is preponderantly formed from behenyl ketene.

2. Paper carrier according to claim 1, characterized in that the alkyl ketene dimer is at least 60% formed from behenyl ketene with C₂o-alkyl radicals and that the alkyl ketene dimer contains a maximum of 40% alkyl radicals from shorter-chain fatty acids than C₂₀.

3. Paper carrier according to claim 1, characterized in that the base paper is produced using 0.1 to 1% by weight alkyl ketene dimers.

4. Paper carrier according to claim 1, characterized in that the base paper is produced using 0.2 to 0.7% by weight alkyl ketene dimers.

5. Paper carrier according to claim 1, characterized in that the base paper is produced using 0.1 to 1.0% by weight alkyl ketene dimers containing at least up to 80% C₂₀.

6. Paper carrier according to claim 1, characterized in that the base paper additionally contains a cationic resin.

7. Paper carrier according to claim 1, characterized in that the base paper additionally contains both a cationic and also at least one anionic resin.

8. Paper carrier according to claim 1, characterized in that, apart from alkyl ketene dimers, the base paper contains further sizes.

9. Paper carrier according to claim 8, characterized in that a further size is an epoxidized, higher fatty acid amide.

10. Paper carrier according to claim 9, characterized in that the epoxidized higher fatty acid amide is an epoxidized stearic acid amide.

11. Paper carrier according to claim 9, characterized in that the epoxidized fatty acid amide is an epoxidized behenic acid amide.

12. Paper carrier according to claim 8, characterized in that a further size is a soap of a higher fatty acid.

13. Paper carrier according to claim 1, characterized in that, apart from alkyl ketene dimers, the base paper contains an aluminium salt.

14. Paper carrier according to claim 13, characterized in that, apart from alkyl ketene dimers and aluminium salt, the base paper contains at least one further size.

15. Paper carrier according to claims 3 and 6, characterized in that the base paper is produced using 0.1 to 1% by weight alkyl ketene dimers and contains at least one cationic resin.

16. Paper carrier according to claim 6, characterized in that the cationic resin is a polyamide- polyamine-epichlorohydrin resin.

17. Paper carrier according to claim 6, characterized in that the cationic resin is a cationic polyacrylamide.

18. Paper carrier according to claim 7, characterized in that the anionic resin is an anionic polyacrylamide or an anionic starch.

19. Paper carrier according to claim 14, characterized in that the base paper additionally contains a cationic resin.

20. Paper carrier according to claim 14, characterized in that the base paper aditionally contains at least one cationic resin and at least one anionic resin.
